# EUROPÄISCHE PATENTSCHRIFT

(11) **EP 1 788 130 B1**
(45) Veröffentlichungstag und Bekanntmachung des Hinweises auf die Patenterteilung: **20.07.2016**
(21) Anmeldenummer: 06023718.7
(22) Anmeldetag: 15.11.2006
(51) Int. Cl.: D04B 1/16

(54) **TEXTIL UND VERFAHREN ZU DESSEN HERSTELLUNG**
FABRIC AND METHOD OF MAKING SAME
TISSU ET SON PROCÉDÉ DE MANUFACTURE

(30) Priorität: 17.11.2005 DE 10555273
(43) Veröffentlichungstag der Anmeldung: 23.05.2007
(73) Patentinhaber: Binamed Moll GmbH, 95445 Bayreuth (DE)
(72) Erfinder: Moll, Michael, 95445 Bayreuth (DE); Welz, Peter, Jurgen, 72479 Strassberg (DE)
(74) Vertreter: Valvoda, Jakob

(56) Entgegenhaltungen:
- EP-A1- 1 013 809
- WO-A-02/42549
- DE-A1- 10 132 305
- US-A- 5 312 667

## Beschreibung

Die Erfindung betrifft ein Kleigungs-oder Wäschestück.

Hautirritationen, Ausschläge, Entzündungen oder Allergien werden häufig durch lebende Organismen wie Bakterien oder Pilze, etc. hervorgerufen. Treten solche Beschwerden häufig und/oder über einen längeren Zeitraum hinweg auf, kann eine dauerhafte Behandlung mit Medikamenten oder entsprechenden Salben oder Gelen unerwünscht sein.

Aus *WO 02*/*42549 A2* ist ein antimikrobiell wirksames Wäschestück bekannt, das Hautirritationen und -entzündungen entgegenwirken kann. Demnach ist mindestens die mit der Haut des Benutzers in Kontakt bringbare Seite des Wäschestücks mit einer bei Flautkontakt antimikrobiell wirksamen Metallbeschichtung versehen. Es kann sich dabei um ein metallisiertes Grewebe handeln, das mit einer Kupfer- oder vorzugsweise Silberbeschichtung seiner Fäden versehen ist. Ein derart ausgerüstetes Wäschestück zeigt bei einem Tragen auf der Haut, insbesondere bei engem und längerem Kontakt antimikrobielle Wirkung, worunter eine Abtötung von Keimen, Bakterien, Viren oder Pilzen verstanden wird. Das Wäschestück kann aus einem gewebten, gestrickten oder gewirkten Textil bestehen, dessen Fäden vorzugsweise allseitig mit der Metallbeschichtung belegt sind.

In der Praxis hat sich jedoch gezeigt, dass solche Textilien, trotz des positiven Effekts der Keimabtötung, häufig nicht angenehm zu tragen sind. Auf der Haut kann sich die mit Metall beschichtete Oberfläche des Textils durch sich ansammelnden Hautschweiß kühl und/oder feucht anfühlen.

In der US 3,959,556 ist ein Garn beschrieben, welcher einen Faden aus einem natürlichen Material, z. B. Baumwolle, und einen Faden aus einem Kunststoff, z. B. Nylon, aufweist. Der Faden aus Kunststoff weist ein antimikrobielles chemisches Mittel auf. In dem Garn stehen der Faden aus einem natürlichen Material und der Faden aus Kunststoff in Kontakt, wodurch das antimikrobielle Mittel auf den Faden aus dem natürlichen Material übergeht, so dass sowohl der Faden aus Kunststoff als auch der Faden aus dem natürlichen Material eine antimikrobielle Wirkung entfalten. Der das antimikrobielle chemische Mittel aufweisende Faden aus Kunststoff stellt dabei eine Art Reservoir für das antimikrobielle chemische Mittel dar. Wird das antimikrobiellen chemische Mittel von dem Faden aus einem natürlichen Material beispielsweise bei der Wäsche abgewaschen, wird dieses aus dem Inneren des Fadens aus Kunststoff nachgeliefert, so dass der Faden aus einem natürlichen Material wieder antimikrobielle Wirkung entfaltet.

Aus der DE 689 03 582 T2 ist ein Garn mit antimikrobiellen Eigenschaften bekannt, welches mehrere Fäden aufweist. Die Fäden enthalten ein faserbildendes synthetisches Polymer. Einige Fäden des Garns weisen durch ein antinzikrobielles Mittel hervorgerufene antimikrobielle Eigenschaften auf. Bei dem antimikrobiellen Mittel kann es sich um eine in den Fäden vorhandene chemische Vebindung oder um ein oxidativ stabiles und nicht toxisches Metall-Pulver, z.B. ein Silber-Pulver, handeln, mit dem die Oberflächen der Fäden versehen sind.

In der DE 101 27 513 A1 ist die Verwendung antimikrobieller Polymere zur Herstellung antimikrobieller Vliesstoffe beschrieben, worunter insbesondere Textilverbundwerkstoffe und Papiere verstanden werden. Zur Herstellung können antimikrobielle Polymere in Form von Fasern verwendet werden. Bei der Herstellung von Vliesen, z.B. von Textilverbundwerkstoffen und Papieren können der Fasermischung antimikrobielle Polymere zugesetzt werden.

Vliese können auch erst nachträglich beispielsweise mit antimikrobiellen Faser oder Fäden beschichtet werden.

Aus der DE 20 2005 010 978 U1 ist eine antimikrobielle Mikrofaser zum Einsatz im direkten Kontakt mit dem menschlichen Körper bekannt, welche metallische Silberpartikel enthält, die bei der Faserherstellung in zumindest einer Polymerkomponente der Faser homogen verteilt werden. Die Mikrofaser kann allein oder zusammen mit anderen Fasern zu Gewebten, Gewirken und anderen textilen Flächengebilden verarbeitet werden.

In der US 2005/0106390 A1 ist eine antimikrobielle synthetische Faser beschrieben, die verschiedene thermoplastische Polymere und anorganische antimikrobielle Additive aufweist. Antimikrobielle Fasern können mit nicht antimikrobiellen Fasern, z.B. Baumwolle, Wolle, Polyester, Acryl, Nylon etc. vermischt werden, um antimikrobiell wirksame Stoffe zu erhalten.

Aus der US 2002/0146950 A1 ist ein antimikrobielles Material bekannt, welches zwei miteinander kombinierte Fasern aufweist. Die eine Faser ist aus einem Polyester ausgebildet. Die andere Faser ist aus einem Acetat ausgebildet. Die Faser aus Acetat ist mit einem antimikrobiellen Mittel versehen.

In der US 6,499,320 B1 ist ein Kleidungsstück beschrieben, welches aus einem gestrickten oder gewobenen Material hergestellt ist. Das Material weist zwei Fäden auf, von denen einer mit einem antimikrobiellen Mittel versehen ist. Der mit dem antimikrobiellen Mittel versehene Faden befindet sich überwiegend auf der Innenseite des Kleidungsstück, an der das Kleidungsstück die Haut eines Körperteils berührt. Der antimikrobielle Faden enthält ein antimikrobielles Metall, beispielsweise Silber oder Kupfer.

Aus der JP 2000064149 A ist ein gewebter oder gestrickter Stoff bekannt, welcher eine Faser auf Acrylbasis und eine antimikrobielle Faser umfasst Die antimikrobielle Faser weist beispielsweise Silber oder Silberionen auf.

Aus EP 1 013 809 A1 ist ein zusammengesetztes Textil bekannt, das aus zwei hydrophilen Lagen besteht, wobei eine erste, der Haut zugewandte innere Lage aus Polyester, Acryl oder Nylon besteht und eine zweite, außen liegende, von der Haut abgewandte Lage aus einem Feuchtigkeitsabsorbierendem Material wie Baumwolle oder einem synthetischen Garn besteht. Die beiden Lagen sind gemeinsam durch Stricken einer plattierten Ausbildung erzeugt. Es wird ausschließlich die äußere zweite Lage mit synthetischen Fasern mit antimikrobiellen Eigenschaften versetzt. Diese antimikrobielle Eigenschaft soll das bakterielle Wachstum in der feuchtigkeitsdurchsetzen äußeren Lage reduzieren und damit Körpergerüche in dem Textil reduzieren. Das Textil führt also Körpeifeuchtigkeit und Schωeiß durch die beiden hydrophilen Lagen nach außen und begrenzt zugleich durch die antimikrobielle Eigenschaft in der äußeren Lage das Bakterienwachstum in der schweißdurchtränkten äußeren Lage. Es wird in dieser Druckschrift explizit ausgeschlossen, dass die antimikrobielle Lage mit der Haut in Kontakt kommt. Es wird explizit gesagt, dass eine solche antimikrobielle Faser in der inneren Lage äußerst nachteilig ist, da sie mit dem natürlichen bakteriellen Wachstum an der Haut des Trägers des Textils diese negativ beeinflussen würde und damit die Schutzfunktion für die Haut nachteilig beeinflusst.

Der Erfindung liegt die Aufgabe zugrunde, ein Textil mit möglichst verbessertem Tragekomfort und eine Verwindung des Textils anzugeben.

Nach der Erfindung wird die Aufgabe gelöst durch ein Kleidungs-oder Wäschestück mit den Merkmalen des Anspruchs 1 Vorteilhafte Ausgestaltungen und Weiterbildungen des Textils ergeben sich aus den abhängigen Ansprüchen.

Das Kleigungs-oder Wäschestück gemäß Anspruch 1 weist wenigstens zwei unterschiedliche Fasern auf, von denen die wenigstens eine Faser eine antimikrobiell wirkende, insbesondere eine wenigstens teilweise metallische, Faser und die wenigstens andere Faser eine nicht oder weniger antimikrobiell wirkende Faser ist, wobei zumindest auf einer beim Tragen des Textils der Haut zugewandten Wirkseite des Textils wenigstens abschnittsweise im Wesentlichen nur die antimikrobiell wirkende Faser erscheint und beim Tragen des Textils im Wesentlichen nur Oberflächen der antimikrobiell wirkenden Faser mit der Haut in Kontakt kommen und/oder wenigstens abschnittsweise beide der wenigstens zwei unterschiedlichen Fasern erscheinen und beim Tragen des Textils sowohl Oberflächen der antimikrobiell wirkenden Faser als auch Oberflächen der nicht oder weniger antimikrobiell wirkenden Faser mit der Haut in Kontakt. kommen, wobei das Textil zumindest teilweise als plattiertes und/oder wendeplattiertes Gestrick oder Gewirk ausgeführt ist und wobei wenigstens ein Teil der Maschen des Gestricks oder Gewirks die wenigstens zwei Fasern umfasst.

Wenn davon die Rede ist, dass auf der Wirkseite des Textils wenigstens abschnittsweise im Wesentlichen nur die antimikrobiell wirkenden Faser erscheint und/oder wenigstens abschnittsweise sowohl eine antimikrobiell wirkende als auch eine nicht oder weniger antimikrobiell wirkende Faser erscheinen, so bedeutet dies, dass die Fasern auf der Wirkscite jeweils optisch sichtbar sind und die ihnen zugedachte Wirkung entfalten. Sollte es sich bei der zweiten Faser um eine weniger antimikrobiell wirkenden Faser handeln, so beträgt das Verhältnis der antimikrobiellen Wirkung der weniger antimikro-biell wirkenden Faser zu der antimikrobiellen Wirkung der antimikrobiell wirkenden Faser beispielsweise ca. 1/10.

Der Begriff "antimikrobiell" soll dabei eine Wirksamkeit gegen einen oder mehrere Mikroorganismen wie Bakterien oder Pilze umfassen.

Bei der plattierten oder wendeplattierten Faserverarbeitung im Zuge der Erzeugung eines plattierten oder wendeplattierten Gestricks oder Gewirks erfolgt zur Maschengrundfläche eine weitere Faserführung durch ein zusätzliches Fasersystem. Es erfolgt also eine Art quasi parallele Führung der antimikrobiell wirkenden und der nicht oder weniger antimikrobiell wirkenden Fasern und ein Verstricken oder Erwirken der zueinander parallelen Fasern miteinander. Beim Plattieren werden die Fasern beispielsweise so miteinander verarbeitet, dass die antimikrobiell wirkende Faser im Wesentlichen immer auf der einen Seite des Textils und die nicht oder weniger antimikrobiell wirkende Faser im Wesentlichen auf der anderen Seite oder auf beiden Seiten des Textils erscheinen. Bei der Wendeplattierung erscheinen in der Regel auf beiden Seiten des Textils antimikrobiell wirkende und nicht oder weniger antimikrobiell wirkende Fasern. Die Plattierung oder Wendeplattierung kann entweder als vollständige Hinterlegung jeder Masche vorgenommen oder mustetmäßig gesteuert werden. Es müssen also nicht alle Maschen des Gestricks oder Gewirks immer eine antimikrobiell wirkende und eine nicht oder weniger antimikrobiell wirkende Faser aufweisen. Mit Hilfe der Plattierung oder Wendeplattierung kann man also die antimikrobiell wirkende Faser in gewünschter Weise bzw. mit der gewünschten Dichte bzw. in Anhängigkeit von der zu erzielenden antimikrobiellen Wirkung auf eine Seite oder beide Seiten eines Textils bringen und der antimikrobielle wirkenden Faser eine zweite Faser beifügen, die eine andere Funktion, beispielsweise die Abfuhr von Feuchtigkeit, hat und somit den Tragekomfort des Textils verbessert.

Die Erfindung beruht auf der durch Versuche untermauerten Feststellung, dass selbst bei Beimischen einer zweiten Faser, die nicht oder weniger antimikrobiell wirksam ist, durch die speziellen Maßnahmen gemäß der Erfindung dennoch die antimikrobielle oder keimabtötende oder keimwachstumshemmende Wirkung des Textils durch die antimikrobiell wirksame Faser vollständig erhalten bleibt. Durch die spezielle Struktur des Textils und das spezielle Herstellverfahren für das Textil wird gewährleistet, dass an der Wirkseite des Textils, die die Innenseite oder die der Haut zugewandte Seite des Textils oder eines aus dem Textil gefertigten Wäschestücks oder Kleidungsstücke ist, wenigstens abschnittsweise im Wesentlichen nur Oberflächen der antimikrobiell wirkenden Faser und/oder wenigstens abschnittsweise immer sowohl Oberflächen der antimikrobiell wirkenden Faser als auch Oberflächen der nicht oder weniger antimikrobiell wirkenden Faser des Textils auftreten, die der Haut unmittelbar gegenüberliegen. Auf diese Weise kann die antimikrobiell wirkende Faser auf der Hautoberfläche wirken und zugleich die zweite nicht oder weniger antimikrobielle Faser den Tragekomfort erhöhen und/oder die Textilfunktionalität positiv beeinflussen. Je höher der Anteil der der Haut unmittelbar gegenüberliegenden antimikrobiell wirkenden Fasern ist, desto besser ist in der Regel die antimikrobielle Wirkung.

Nach Varianten der Erfindung kommen beim Tragen des Textils wenigstens abschnittsweise im Wesentlichen nur Oberflächen der antimikrobiell wirkenden Faser, insbesondere durch eine entsprechende vorgelagerte oder herausstehende Anordnung der antimikrobiell wirkenden Faser, auf der Haut zum Anliegen oder mit der Haut in Kontakt. Nach weiteren Varianten der Erfindung kommen beim Tragen des Textiles wenigstens abschnittsweise Oberflächen der antimikrobiell wirkenden Faser als auch Oberflächen der nicht oder weniger antimikrobiell wirkenden Faser auf der Haut zur Anlage oder mit der Haut in Kontakt. Diese Berührung der antimikrobiell wirkenden Faser oder beider Fasern mit der Haut ist vorzugsweise auch bei unterschiedlicher Dehnung des Textils gewährleistet.

Insbesondere kann die nicht oder weniger antimikrobiell wirkende Faser eine Abfuhr des Hautschweißes ermöglichen, zum Einen schon durch die mittels der nicht oder weniger antimikrobiell wirkenden Faser geschaffenen Freiräume oder Unterbrechungen in der antimikrobiellen Oberfläche im Vergleich zum Stand der Technik und zum Anderen dann, wenn die zweite, nicht oder weniger antimikrobiell wirkende Faser die Fähigkeit besitzt, Feuchtigkeit aufzunehmen und abzuleiten. Dadurch wird der Tragekomfort des Textils erheblich verbessert, da es sich immer angenehm warm und trocken anfühlt. Ein positiver Nebeneffekt kann zudem sein, dass durch die Abfuhr der Feuchtigkeit von der Hautoberfläche auch eine unerwünschte Oxidation oder andere chemische Reaktion der antimikrobiell wirkenden Faser oder der aus dieser wirkenden antimikrobiellen Substanz mit dem Körperschweiß vermindert wird.

Die nicht oder weniger antimikrobiell wirkende Faser kann auch andere oder weitere Funktionen übernehmen, beispielsweise die Elastizität des Textils beeinflussen. Das erfindungsgemäße Textil kann darüber hinaus eine Vielzahl weiterer nicht oder weniger antimikrobiell wirkender Fasern umfassen, die dem Textil im Gesamten, der Wirkseite oder der anderen Seite verschiedene Eigenschaften verleihen wie Farben, Muster, Elastizität, Wasserresistenz oder weitere Funktionalitäten. Auch liegt es im Sinne der Erfindung, das Textil mit mehr als einer Art antimikrobiell wirksamer Fasern zu versehen. Dadurch ließe sich eventuell die Wirksamkeit steigern oder ebenfalls eine weitere Funktion ergänzen.

Bei dem Verfahren zur Herstellung eines Textils gemäß der Erfindung werden wenigstens eine antimikrobiell wirkende, insbesondere eine wenigstens teilweise metallische, Faser und wenigstens eine weitere, nicht oder weniger antimikrobielle wirkende, insbesondere eine nicht-metallische, Faser so miteinander zumindest teilweise in Plattierung und/oder in Wendeplattierung verstrickt oder verwirkt, dass zumindest auf einer Wirkseite des Textils wenigstens abschnittsweise im Wesentlichen nur die antimikrobiell wirkende Faser erscheint und/oder wenigstens abschnittsweise beide der wenigstens zwei unterschiedlichen Fasern erscheinen, wobei wenigstens ein Teil der Maschen des Gestricks oder Gewirks die wenigstens zwei Fasern umfasst.

In einer Ausführungsform des erfindungsgemäßen Textils kommen die wenigstens zwei Fasern im Textil im Wesentlichen direkt nebeneinander liegend vor und/oder die wenigstens eine nicht oder weniger antimikrobiell wirkende Faser und die wenigstens eine antimikrobiell wirkende Faser sind wenigstens teilweise einander überlagert. Das bedeutet insbesondere, dass die Fasern im Wesentlichen gleichzeitig verarbeitet werden. Dabei kann eine Anordnung entstehen, in der die nicht oder weniger antimikrobiell wirkende Faser die Basis des Textils bildet und die antimikrobiell wirkende Faser teilweise auf dieser aufliegt oder umgekehrt.

Nach einer Ausführungsform der Erfindung liegt dann, wenn wenigstens abschnittsweise beide der wenigstens zwei unterschiedlichen Fasern auf einer Seite des Textils erscheinen, die wenigstens eine antimikrobielle wirkende Faser überwiegend auf einer beim Tragen der Haut zugewandten Seite des Textils, vor. Es kann dann vorzugsweise überwiegend nur die wenigstens eine antimikrobielle Faser beim Tragen bzw. Auflegen des Textils wenigstens teilweise auf der Haut anliegen bzw. aufliegen oder alternativ zusätzlich auch die wenigstens eine nicht oder weniger antimikrobiell wirkende Faser. In diesem Fall können die bereits vorangehend beschriebenen Vorteile, insbesondere der hohe Tragekomfort, erzielt werden, wobei auf der von der Haut abgewandten Seite des Textils die antimikrobiell wirkende Faser nicht oder nur teilweise zu sehen ist.

Weiterhin kann es vorteilhaft sein, wenn die wenigstens eine antimikrobiell wirkende Faser und die wenigstens eine nicht oder weniger antimikrobiell wirkende Faser unterschiedliche Faserstärken und/oder eine unterschiedliche Dehnung im Textil aufweisen. So lässt sich beispielsweise sicherstellen, dass beide Fasern, auch wenn sie sich gegenseitig überlagern, gleichzeitig an einer Seite des Textils erscheinen, sei es im ungedehnten Zustand oder auch nur im gedehnten Zustand.

Der Anteil der antimikrobiell wirkenden Faser im Textil beträgt zwischen 18 Ges.-% (Masse- oder Gewichtsprozent) und 80 Gew.-% (als Anteil der antimikrobiellen Faser am Gesamtgewicht oder an der Gesamtmasse des Textils), vorzugsweise 18-23 Gew.-%. Dieser Anteil kann abhängig sein vom Aufbau bzw. der Art des Textils. Es ist dabei stets vorteilhaft, wenn ein ausreichender Anteil der antimikrobiell wirkenden Faser auf der auf der Haut aufliegende Seite des Textils vorliegt. Vorzugsweise ist die antimikrobiell wirkende Faser homogen über das gesamte Textil verteilt, so dass die antimikrobielle Wirkung im Wesentlichen an jeder Stelle der bevorzugten Wirkseite auftritt. Es kann aber auch vorteilhaft sein, nur bestimmte Stellen bzw. Abschnitte im Textil mit der antimikrobielle wirksamen Faser oder einer bestimmten Dichte der antimikrobiell wirksamen Faser auszustatten, beispielsweise um gezielte Wirkflächen zu schaffen oder um Kosten zu sparen.

Nach einer Ausführungsform der Erfindung ist wenigstens eine antimikrobiell wirkende Faser mit einer antimikrobiell wirkenden chemischen oder biologischen Substanz beschichtet oder getränkt. Die wenigstens eine antimikrobiell wirkende Faser kann auch eine wenigstens teilweise metallische Faser sein. Es kann bzw. können aber auch eine oder mehrere andere bekannte antimikrobiell wirkende Substanzen in Faserform oder auf einer Faser verwendet werden.

Nach einer weiteren Ausführungsform der Erfindung ist wenigstens eine antimikrobielle Faser eine Kunststofffaser, eine Naturfaser oder eine Mischfaser mit Metallbescbichtung oder metallhaltiger Beschichtung. Der Kunststoff oder Kunststoffträger oder -kern der Kunststofffaser ist vorzugsweise eine Polyester-, Polyamid-, Viskose-, Polypropylen-, Nylon- oder Acrylfaser. Die Naturfaser kann insbesondere eine Zellulosefaser oder eine Baumwollfaser oder eine Wollfaser sein. Die Mischfaser kann eines oder mehrere der vorgenannten Materialien enthalten. Eine Faser mit Metallbeschichtung oder metallhaltiger Beschichtung lässt sich sehr gut in verschiedenen Verfahren verarbeiten.

Vorteilhaft kann es aber auch sein, wenn wenigstens eine antimikrobielle Faser eine Metallfaser oder eine metallhaltige Faser ist, die Faser also ganz aus einem Metall oder einer Metallverbindung oder Legierung besteht. In diesem Fall kann die antimikrobielle Wirkung nicht durch Beschädigung der Oberfläche verloren gehen.

Wenigstens eine antimikrobielle Faser, insbesondere die metallische Faser und/oder deren metallische oder metallhaltige Beschichtung, enthalten bzw. enthält bevorzugt elementares Silber und/oder elementares Kupfer und/oder elementares Gold und/oder Verbindungen oder Legierungen der vorgenannten Metalle. Silberionen, Goldionen und auch Kupferionen sind für ihre antimikrobielle Wirkung bekannt. Aber auch weitere Metalle, Verbindungen oder Legierungen, die die erwünschten Eigenschaften aufweisen, können verwendet werden. Der Metallanteil der antimikrobiellen Faser beträgt bevorzugt zwischen 10 Gewichts- oder Masseprozent (Gew.-%) und 100 Gew.% (Anteil des Metalls am Gesamtgewicht oder an der Gesamtmasse der Faser), vorzugsweise zwischen 20 Gew.- % und 80 Gew.-%.

Nach einer Ausführungsform des Textils ist die wenigstens eine nicht oder weniger antimikrobiell wirkende (zweite) Faser eine Naturfaser, insbesondere eine Zellulosefaser, vorzugsweise eine Modalfaser, oder eine Baumwollfaser oder eine Wollfaser, kann aber auch eine Kunststofffaser, vorzugsweise eine Polyester-, Polyamid, Viskose-, Polypropylen-, Nylon- oder Acrylfaser, oder eine Mischfaser sein. Die Mischfaser kann eines oder mehrere der vorgenannten Materialien enthalten, beispielsweise eine Wolle-Viskose-, WolleAcryl- oder Wolle-Baumwolle-Faser, etc. sein. Verwendet werden können im Wesentlichen alle auf dem Markt erhältliche Fasertypen.

Nach einer Variante der Erfindung ist das Textil als Rechts-Rechts-Gestrick, als Rechts-Links-Gestrick oder als Links-Links-Gestrick ausgeführt, wobei vorzugsweise wenigstens ein Teil der Maschen die wenigstens zwei Fasern umfasst. Dabei kann die antimikrobiell wirkende Faser homogen im Gestrick verteilt sein, indem sie in jeder Masche mit der nicht oder weniger antimikrobiell wirkenden Faser mitverstrickt wird. Es kann aber auch vorteilhaft sein, wenn jede Masche des Gestricks wenigstens eine nicht oder weniger antimikrobiell wükende Faser und jede x-te Masche des Getricks wenigstens eine nicht oder weniger antimikrobiell wirkende Faser und wenigstens eine antimikrobiell wirkende Faser umfasst oder wenn jede Masche des Gestricks wenigstens eine antimikrobiell wirkende Faser und jede y-te Masche des Getricks wenigstens eine antimikrobielle wirkende Faser und wenigstens eine nicht oder weniger antimikrobiell wirkende Faser umfasst. Das bedeutet entweder bildet die nicht oder weniger antimikrobielle Faser die Basis des Gestricks und die antimikrobiellen Faser ist zegelmäßig oder unregelmäßig zwischendurch mit eingestrick oder anders herum. Welche Ausführungs. form bevorzugt wird, kann von der jeweiligen Fasexstärke oder Dehnbarkeit oder auch von der angestrebten Funktionalität abhängen. Weiterhin kann es besonders vorteilhaft sein, wenn wenigstens eine weitere nicht oder weniger antimikrobielle wirkende Faser, insbesondere eine oder mehrere Fasern unterschiedlicher Farbe, zur Erzeugung eines Musters eingestrickt ist bzw. sind.

verwendung findet das Textil bevorzugt zum Anfertigen von Kreidung oder Wäschestücken, die mit der Haut in Kontakt kommen, insbesondere Bettwäsche oder Oberbekleidung oder Unterwäsche.

Ausführungsbeispiele der Erfindung sind in den beigefügten schematischen Zeichnungen dargestellt. Es zeigen:
- FIG 1: plattierte Maschen eines erfindungsgemäßen Gestricks,
- FIG 2: einen plattierten Maschenverband,
- FIG 3: einen Plattierfadenführer,
- FIG 4: ein plattierte Maschen aufweisendes plattiertes Gestrick und
- FIG 5, 6: Aufnahmen eines Rasterelektronenmikroskops, die die Lage der Fasern eines wendeplattierten Gestricks verdeutlichen.

Einander entsprechende Teile und Größen sind in den FIG 1 bis 6 mit denselben Bezugszeichen versehen.

In FIG 1 sind Maschen eines erfindungsgemäßen Rechts-Links plattierten Gestricks dargestellt. Als antimikrobiell wirkende Faser 1 kommt vorzugsweise eine mit Silber beschichtete Polyamidfaser (dtx 78) zum Einsatz. Die Haftung von Silber an Polyamid hat sich als besonders gut erwiesen. Der Silberanteil an der Faser 1 beträgt im Ausführungsbeispiel etwa 20 Gew.-%, was zwar die Kosten gering hält, aber dennoch eine ausreichende antimikrobielle Wirkung entfaltet. Der gravimetrische oder Massenanteil des Silbers in der Faser 1 kann aber allgemein von 10 Ges.-% bis 100 Gew.-% variieren. Die zweite Faser 2 ist eine nicht oder weniger antimikröbiell wirkende Faser, vorzugsweise eine Zellulosefaser, insbesondere eine Mikromodalfaser (Nm 100/1), wegen deren guter Feuchtigkeitsabfuhr. Es kann aber auch eine Viskose/Wolle-Mischfaser oder eine Faser aus einem anderen geeignete Material oder einer geeigneten Materialkombination verwendet werden, insbesondere eine Faser, die ebenfalls eine gute Aufnahme und Durchlässigkeit für Feuchtigkeit und Dampf, insbesondere den Haut- oder Körperschweiß, aufweist.

Die silberbeschichtete Faser 1 ist homogen über das Textil verteilt. Bei dem vorliegenden Textil umfasst jede der Maschen 3, 4 sowohl die silberbeschichtete Faser 1 als auch die Zellulosefaser 2. Die größte Oberfläche hat die silbexbeschichtete Faser 1 auf der potenziell der Hautoberfläche zugewandten Seite des Gestricks, hier als Innenseite oder Wirkseite 5 bezeichnet, da hier bei der rechten Masche 3 die silberbeschichtete Faser 1 oben auf liegt Auf der anderen Seite des Gestricks, hier als Außenseite 6 bezeichner, überlagert die Zellulosefaser bzw. Mikromodalfaser 2 die linke Masche 4 (vgl. FIG 1). Beim Tragen des Gestricks kann demnach im Wesentlichen nur die silberbeschichtete Faser 1 an der Haut anliegen.

In FIG 2 ist zur Veranschaulichung ein größerer Maschenverband des Rechts-Links plattierten Gestricks zugestellt. In FIG 3 ist ein Plattierfadenführer gezeigt, mit dem das Rechts-Links plattierte Gestrick des vorliegenden Ausführungsbeispiels herstellbar ist Die silberbeschichtete Faser 1 wird mit dem Plattierfadenführer 10 im Wesentlicher parallel der Mikromodalfaser 2 geführt. Mit der angedeuteten Stricknadel 11 werden die jeweiligen Maschen erzeugt.

Ein Maschen gemäß FIG 1 bzw. FIG 2 aufweisendes Rechts-Links plattiertes Gestrick ist in FIG 4 gezeigt, bei dem auf der helleren Wirkseite im Wesentlichen nur die antimikrobiell wirkende Faser optisch erscheint und an der Haut zur Anlage kommt, obwohl auch die nicht oder weniger antimikrobiell wirkende Faser vorhanden ist, die jedoch von der antimikrobiell wirkenden Faser überlagert wird.

FIG 5 zeigt eine Rasterelektronenmiktoskopaufnahme der Innenseite 5 eines Rechts-Rechts wendeplattierten Gestricks. Eine rechte Masche bildet eine Masche 7 aus silberbeschichteter Faser eine weitere rechte Masche bildet eine Mikromodalfasermasche 8. Mit dem Bezugszeichen 9 ist eine rechte Masche versehen, die sowohl eine silberbeschichtete Faser als auch eine Mikromodalfaser aufweist. FIG 6 zeigt denselben Ausschnitt noch mal in Reflexionstechnik. Die Masche 7 aus silberbeschichteter Faser erscheint in dieser Aufnahme dunkler als die Mikromodalfasermasche 8. Im Falle des in den FIG 5 und 6 gezeigten Gestricks liegen sowohl antimikrobiell wirkende als auch nicht oder weniger antimikrobiell wirkende Fasern an der Haut an.

Die Fasern 1, 2 können mit einer Maschine zum Plattieren und/oder Wendeplattieren zu einem Rechts-Rechts-, Rechts-Links- oder zu einem Links-Links plattierten bzw. wendeplattierte Gestrick verarbeitet oder gestrickt werden.

Wenn auf der Wirkseite eines Textils im Wesentlichen nur eine antimikrobiell wirkende Faser erscheinen soll, kann man ein plattiertes Gestrick erzeugen, bei dem beispielsweise alle Maschen eine antimikrobiell wirkende Faser und eine nicht oder weniger antimikrobiell wirkende Faser (vgl. FIG 1) oder bei dem alle Maschen eine antimikrobiell wirkende Faser und jede y-te Masche eine antimikrobiell wirkende Faser und eine nicht oder weniger antimikrobiell wirkende Faser aufweisen. Die antimikrobiell wirkende Faser überlagert dabei wirkseitig die nicht oder weniger antimikrobiell wirkende Faser.

Soll auf der Wirkseite eines Textils sowohl eine antimikrobiell wirkende Faser als auch eine nicht oder weniger antimikrobiell wirkende Faser erscheinen, kann man dies durch Plattieren oder Wendeplattieren erreichen. Beim Plattieren weist beispielsweise jede Masche eine nicht oder weniger anti-mikrobiell wirkende Faser und jede x-te Masche eine nicht oder weniger antimikrobiell wirkende Faser und eine antimikrobiell wirkende Faser auf. Die antimikrobiell wirkende Faser überlagert dabei wirkseitig die nicht oder weniger antimikrobiell wirkende Faser. Beim Wendeplattieren erscheinen auf beiden Seiten des Textils die antimikrobiell wirkende Faser als auch die nicht oder weniger antimikrobiell wirkende Faser, die sich unmittelbar oder in einer gewünschten Form abwechseln.

Die Dichte der antimikrobiell wirkenden Faser im Textil hängt davon ab, welche bzw. wie viele Maschen die antimikrobiell wirkende Faser alleine oder in Überlagerung der nicht oder weniger antimikrobiell wirkenden Faser aufweisen.

Des Weiteren sind auch Mischformen möglich. So kann ein. Textil alternativ oder zusätzlich plattierte oder wendeplattierte Abschnitte mit höherer und niedrigerer Dichte von Marschen aufweisen, die die antimikrobiell wirkende Faser umfassen.

Die Erfindung ist im Übrigen nicht auf Gestricke beschränkt. Die Fasern können auch miteinander verwirkt werden.

### Bezugszeichenliste

- 1: Silberbeschichtete Faser
- 2: Mikromodalfaser
- 3: rechte Masche
- 4: linke Masche
- 5: Innenseite des Textils
- 6: Außenseite des Textils
- 7: Masche aus silberbeschichteter Faser
- 8: Mikromodalfasermasche
- 9: Masche mit silberbeschichteter Faser und Mikromodalfaser
- 10: Plattierfadenführer
- 11: Stricknadel

## Patentansprüche

1. Kleidungs- oder Wäschestück mit einer der Haut zugewandten Wirkseite, wobei das Kleidungs- oder Wäschestück aus einem Textil hergestellt ist,
a) aufweisend wenigstens zwei unterschiedliche Fasern,
b) von denen die wenigstens eine Faser eine antimikrobiell wirkende Faser (1) und
c) die wenigstens andere Faser eine nicht oder weniger antimikrobiell wirkende Faser (2) ist,
d) wobei das Textil zumindest teilweise als plattiertes und/oder wendeplattiertes Gestrick oder Gewirk ausgeführt ist und
e) wobei wenigstens ein Teil der Maschen des Gestricks oder Gewirks die wenigstens zwei Fasern umfasst, **dadurch gekennzeichnet, dass** zumindest auf der Wirkseite des Kleidungs- oder Wäschestücks wenigstens abschnittsweise im Wesentlichen nur die antimikrobiell wirkende Faser (1) erscheint und beim Tragen des Kleidungs- oder Wäschestücks im Wesentlichen nur Oberflächen der antimikrobiell wirkenden Faser mit der Haut in Kontakt kommen und/oder wenigstens abschnittsweise beide der wenigstens zwei unterschiedlichen Fasern (1, 2) erscheinen, und beim Tragen des Kleidungs- oder Wäschestücks sowohl Oberflächen der antimikrobiell wirkenden Faser (1) als auch Oberflächen der nicht oder weniger antimikrobiell wirkenden Faser (2) mit der Haut in Kontakt kommen.

2. Kleidungs- oder Wäschestück nach Anspruch 1,
wobei die wenigstens zwei Fasern (1, 2) im Textil im Wesentlichen direkt nebeneinander liegend vorkommen und/oder die wenigstens eine nicht oder weniger antimikrobiell wirkende Faser (2) und die wenigstens eine antimikrobiell wirkende Faser (1) wenigstens teilweise einander überlagert sind.

3. Kleidungs- oder Wäschestück nach Anspruch 1 oder 2,
wobei dann, wenn wenigstens abschnittsweise beide der wenigstens zwei unterschiedlichen Fasern (1, 2) auf einer Seite des Textils erscheinen, die wenigstens eine antimikrobiell wirkende Faser (1) überwiegend der beim Tragen der Haut zugewandten Wirkseite des Textils, vorliegt.

4. Kleidungs- oder Wäschestück nach einem der vorhergehenden Ansprüche, wobei wenigstens eine antimikrobielle wirkende Faser (1) und wenigstens eine nicht oder weniger antimikrobiell wirkende Faser (2) unterschiedliche Faserstärken und/oder eine unterschiedliche Dehnung im Textil aufweisen.

5. Kleidungs- oder Wäschestück nach einem der vorhergehenden Ansprüche, wobei der Anteil der antimikrobiell wirkenden Faser(n) (1) im Textil zwischen 18 Gew.-% und 80 Gew,-% beträgt.

6. Kleidungs- oder Wäschestück nach einem der vorhergehenden Ansprüche, wobei wenigstens eine antimikrobiell wirkende Faser (1) mit einer antimikrobiell wirkenden chemischen oder biologischen Substanz beschichtet oder getränkt ist.

7. Kleidungs- oder Wäschestück nach einem der vorhergehenden Ansprüche,
wobei wenigstens eine antimikrobiell wirkende Faser(1) eine wenigstens teilweise metallische Faser ist oder
wobei wenigstens eine antimikrobiell wirkende Faser (1) eine Metallfaser oder eine metallhaltige Faser ist oder
wobei wenigstens eine antimikrobiell wirkende Faser (1) eine Kunststofffaser, vorzugsweise eine Polyester-, Polyamid, Viskose-, Polypropylen-, Nylon- oder Acrylfaser, oder eine Naturfaser, insbesondere eine Zellulosefaser, vorzugsweise eine Modalfaser, oder eine Baumwollfaser oder eine Wollfaser, oder eine Mischfaser, mit Metallbeschichtung oder metallhaltiger Beschichtung ist oder
wobei wenigstens eine antimikrobiell wirkende Faser (1) elementares Silber und/oder elementares Kupfer und/oder elementares Gold und/oder Verbindungen oder Legierungen der vorgenannten Metalle enthalten bzw. enthält.

8. Kleidungs- oder Wäschestück nach Anspruch 7,
wobei der Metallanteil in der antimikrobiell wirkenden Faser (1) zwischen 10 Gew.% und 100 Gew.-%, vorzugsweise zwischen 20 Gew.-% und 80 Gew.-%, beträgt.

9. Kleidungs- oder Wäschestück nach einem der vorhergehenden Ansprüche,
wobei wenigstens eine nicht oder weniger antimikrobiell wirkende Faser (2) eine Kunststofffaser, vorzugsweise eine Polyester-, Polyamid, Viskose-, Polypropylen-, Nylonoder Acrylfaser, oder eine Naturfaser, insbesondere eine Zellulosefaser oder eine Baumwollfaser oder eine Wollfaser, und/oder eine Mischfaser ist und/oder bei dem wenigstens eine nicht oder weniger antimikrobiell wirkende Faser (2) die Fähigkeit besitzt, Feuchtigkeit aufzunehmen und durchzuleiten und/oder eine Abfuhr des Hautschweißes ermöglicht

10. Kleidungs- oder Wäschestück nach einem der vorhergehenden Ansprüche,
das als Rechts-Rechts-Gestrick, als Rechts-Links-Gestrick oder als Links-Links-Gestrick ausgeführt ist.

11. Kleidungs- oder Wäschestück nach einem der vorhergehenden Ansprüche,
wobei jede Masche wenigstens eine nicht oder weniger antimikrobiell wirkende Fasern (2) und jede x-te Masche wenigstens eine nicht oder weniger antimikrobiell wirkende Faser (2) und wenigstens eine antimikrobiell wirkende Faser (1) umfasst oder
wobei jede Masche wenigstens eine antimikrobiell wirkende Faser (1) und jede y-te Masche des Gestricks wenigstens eine antimikrobiell wirkende Faser (1) und wenigstens eine nicht oder weniger antimikrobiell wirkende Faser (2) umfasst und/oder wobei Maschen nur wenigstens eine nicht oder weniger antimikrobiell wirkende Faser (2) und Maschen nur wenigstens eine antimikrobiell wirkende Faser (1) aufweisen.

12. Kleidungs- oder Wäschestück nach einem der vorhergehenden Ansprüche,
wobei wenigstens eine weitere nicht oder weniger antimikrobiell wirkende Faser (2), insbesondere eine oder mehrere Fasern unterschiedlicher Farbe, eingearbeitet ist.

## Claims

1. Item of clothing or item of laundry having an active side which faces the skin, the item of clothing or item of laundry being made from a fabric
a) comprising at least two different fibers,
b) of which the at least one fiber is a fiber having an antimicrobial action (1) and
c) the at least other fiber is a fiber with no or with a reduced antimicrobial action (2),
d) the fabric being executed at least partly as a plaited and/or reverse-plaited knitted fabric, and
e) wherein at least some of the stitches of the knitted fabric comprise the at least two fibers, **characterized in that** at least on the active side of the item of clothing or item of laundry and at least in sections, substantially only the fiber having an antimicrobial action (1) appears, and substantially only surfaces of the fiber having an antimicrobial action come into contact with the skin when the item of clothing or item of laundry is worn
and/or
both of the at least two different fibers (1,2) appear at least in sections, and surfaces of the fiber having an antimicrobial action (1) as well as surfaces of the fiber with no or with a reduced antimicrobial action (2) come into contact with the skin when the item of clothing or item of laundry is worn.

2. The item of clothing or item of laundry of claim 1 wherein the at least two fibers (1, 2) occur in the fabric lying substantially immediately adjacent to one another and/or the at least one fiber with no or with a reduced antimicrobial action (2) and the at least one fiber having an antimicrobial action (1) are at least partly overlaid on one another.

3. The item of clothing or item of laundry of claim 1 or 2 wherein, when both of the at least two different fibers (1,2) appear at least in sections on one side of the textile, the at least one fiber having an antimicrobial action (1) is predominantly present on the active side of the textile which faces the skin when worn.

4. The item of clothing or item of laundry of any one of the preceding claims, wherein at least one fiber having an antimicrobial action (1) and at least one fiber with no or with a reduced antimicrobial action (2) comprise different fiber thicknesses and/or a different elongation in the fabric.

5. The item of clothing or item of laundry of any one of the preceding claims whereby the proportion of fiber(s) having an antimicrobial action (1) in the fabric is between 18 and 80 %wt.

6. The item of clothing or item of laundry of any one of the preceding claims wherein at least one fiber having an antimicrobial action (1) is coated or impregnated with an antimicrobially active chemical or biological substance.

7. The item of clothing or item of laundry of any one of the preceding claims,
wherein at least one fiber having an antimicrobial action is at least partly metallic fiber or
wherein at least one fiber having an antimicrobial action (1) is a metal fiber or a fiber containing metal, or
wherein at least one fiber having an antimicrobial action (1) is a plastic fiber, preferably a polyester, polyamide, viscose, polypropylene, nylon or acrylic fiber, or a natural fiber, in particular a cellulose fiber, preferably a modal fiber, or a cotton fiber or a wool fiber, or a blended fiber, having a metal coating or a coating containing metal, or
wherein at least one fiber having an antimicrobial action (1) contains elemental silver and/or elemental copper and/or elemental gold and/or compounds or alloys of the aforesaid metals.

8. The item of clothing or item of laundry of claim 7 wherein the proportion of metal in the fiber having an antimicrobial action (1) is between 10 %wt and 100 %wt, preferably between 20 %wt and 80 %wt.

9. The item of clothing or item of laundry of any one of the preceding claims wherein at least one fiber with no or with a reduced antimicrobial action (2) is a plastic fiber, preferably a polyester, polyamide, viscose, polypropylene, nylon or acrylic fiber, or a natural fiber, in particular a cellulose fiber or a cotton fiber or a wool fiber and/or a blended fiber, and/or wherein at least one fiber with no or with a reduced antimicrobial action (2) has the ability to absorb and conduct moisture and/or facilitates a removal of perspiration.

10. The item of clothing or item of laundry of any one of the preceding claims which is produced as a right-to-right knit, as a right-to-left knit or as a left-to-left knit.

11. The item of clothing or item of laundry of any one of the preceding claims wherein each stitch comprises at least one fiber with no or with a reduced antimicrobial action (2) and each x-th stitch comprises at least one fiber with no or with a reduced antimicrobial action (2) and at least one fiber having an antimicrobial action (1) or
wherein each stitch comprises at least one fiber having an antimicrobial action (1) and each y-th stitch of the knit comprises at least one fiber having an antimicrobial action and at least one fiber with no or with a reduced antimicrobial action (1) and/or
wherein stitches comprise only at least one fiber with no or with a reduced antimicrobial action (2) and stitches comprise only at least one fiber having an antimicrobial action (1).

12. The item of clothing or item of laundry of any one of the preceding claims wherein at least one further fiber with no or with a reduced antimicrobial action (2), in particular one or a plurality of fibers of different colours, is incorporated.

## Revendications

1. Pièce de vêtement ou de linge, ayant une face active dirigée vers la peau, la pièce de vêtement ou de linge étant fabriquée en un textile
a) comprenant au moins deux fibres différentes,
b) dont au moins une fibre est une fibre à effet antimicrobien (1) et
c) dont au moins l'autre fibre est une fibre (2), sans effet antimicrobien, ou à effet antimicrobien plus faible,
d) le textile étant au moins partiellement exécuté sous forme d'un article tricoté ou maillé, vanisé et/ou à vanisage inverse, et
e) au moins une partie des mailles de l'article tricoté ou maillé comprenant au moins deux fibres,
**caractérisée en ce que**, au moins sur la face active de la pièce de vêtement ou de linge, pour l'essentiel seulement les fibres à effet antimicrobien (1) apparaissent au moins par zones, et, lors du porter de la pièce de vêtement ou de linge, pour l'essentiel seules entrent en contact avec la peau les surfaces des fibres à effet antimicrobien,
et/ ou
les deux des au moins deux fibres différentes (1, 2) apparaissent au moins par zones, et, lors du porter de la pièce de vêtement ou de lavage, entrent en contact avec la peau tant les surfaces des fibres à effet antimicrobien (1) que les surfaces des fibres (2), sans effet antimicrobien ou à effet antimicrobien plus faible.

2. Pièce de vêtement ou de linge selon la revendication 1, **caractérisée en ce que** les au moins deux fibres (1, 2) apparaissent dans le textile pour l'essentiel directement les unes à côté des autres, et/ou l'au moins une fibre (2) sans effet antimicrobien ou à effet antimicrobien plus faible, et l'au moins une fibre (1) à effet antimicrobien, sont au moins partiellement superposées les unes sur les autres.

3. Pièce de vêtement ou de linge selon la revendication 1 ou 2,
dans laquelle, quand au moins par zones les deux des au moins deux fibres différentes (1, 2) apparaissent sur une face du textile, l'au moins une fibre (1) à effet antimicrobien est présente principalement sur la face active du textile, qui lors du porter est dirigée vers la peau.

4. Pièce de vêtement ou de linge selon l'une des revendications précédentes,
dans laquelle au moins une fibre (1) à effet antimicrobien et au moins une fibre (2) sans effet antimicrobien ou à effet antimicrobien plus faible, présentent des épaisseurs de fibres différentes, et/ou des dilatations différentes dans le textile.

5. Pièce de vêtement ou de linge selon l'une des revendications précédentes,
dans laquelle la proportion de la ou des fibres à effet antimicrobien (1) dans le textile est comprise entre 18 % en poids et 80 % en poids.

6. Pièce de vêtement ou de linge selon l'une des revendications précédentes,
dans laquelle au moins une fibre à effet antimicrobien (1) est revêtue ou imprégnée d'une substance chimique ou biologique à effet antimicrobien.

7. Pièce de vêtement ou de linge selon l'une des revendications précédentes,
dans laquelle au moins une fibre à effet antimicrobien (1) est une fibre au moins partiellement métallique, ou
dans laquelle au moins une fibre à effet antimicrobien (1) est une fibre métallique ou une fibre contenant un métal, ou
dans laquelle au moins une fibre à effet antimicrobien (1) est une fibre synthétique, de préférence une fibre de polyester, de polyamide, de viscose, de polypropylène, de nylon ou acrylique, ou une fibre naturelle, en particulier une fibre de cellulose, de préférence modale, ou une fibre de coton, ou une fibre de laine, ou une fibre mixte, avec un revêtement métallique ou un revêtement contenant un métal, ou
dans laquelle au moins une fibre à effet antimicrobien (1) contient de l'argent élémentaire et/ou du cuivre élémentaire et/ou de l'or élémentaire et/ou des composés ou alliages des métaux mentionnés ci-dessus.

8. Pièce de vêtement ou de linge selon la revendication 7,
dans laquelle la proportion du métal, dans la fibre à effet antimicrobien (1), est comprise entre 10 % en poids et 100 % en poids, de préférence entre 20 % en poids et 80 % en poids.

9. Pièce de vêtement ou de linge selon l'une des revendications précédentes,
dans laquelle au moins une fibre (2) sans effet antimicrobien ou ayant à effet antimicrobien plus faible est une fibre synthétique, de préférence une fibre de polyester, de polyamide, de viscose, de polypropylène, de nylon ou acrylique, ou une fibre naturelle, en particulier une fibre de cellulose ou une fibre de coton ou une fibre de laine, et/ou une fibre mixte, et/ou dans laquelle au moins une fibre (2) sans effet antimicrobien ou à effet antimicrobien plus faible présente la capacité d'absorber l'humidité et de la faire passer, et/ou permet une évacuation de la sueur de la peau.

10. Pièce de vêtement ou de linge selon l'une des revendications précédentes, qui est conçue comme un tricot à côte, un tricot à côte anglaise ou un tricot à mailles retournées.

11. Pièce de vêtement ou de linge selon l'une des revendications précédentes,
dans laquelle chaque maille comprend au moins une fibre (2) sans effet antimicrobien ou à effet antimicrobien plus faible, et chaque x-ième maille comprend au moins une fibre (2) à effet antimicrobien plus faible et au moins une fibre (1) à effet antimicrobien, ou
dans laquelle chaque maille comprend au moins une fibre (1) à effet antimicrobien, et chaque y-ième maille du tricot comprend au moins une fibre (1) à effet antimicrobien et au moins une fibre (2) sans effet antimicrobien ou à effet antimicrobien plus faible, et/ ou
dans laquelle les mailles ne comportent qu'au moins une fibre (2) sans effet antimicrobien ou à effet antimicrobien plus faible, et les mailles ne comportent qu'au moins une fibre (1) à effet antimicrobien.

12. Pièce de vêtement ou de linge selon l'une des revendications précédentes,
dans laquelle sont incorporées au moins une fibre supplémentaire (2) sans effet antimicrobien ou à effet antimicrobien plus faible, en particulier une ou plusieurs fibres ayant des couleurs différentes.
